# EUROPÄISCHE PATENTSCHRIFT

(11) **EP 0 240 755 B1**
(45) Veröffentlichungstag und Bekanntmachung des Hinweises auf die Patenterteilung: **11.12.1991**
(21) Anmeldenummer: 87103342.9
(22) Anmeldetag: 09.03.1987
(51) Int. Cl.: C21D 6/00, H01F 1/16

(54) **Verfahren zur Erzielung einer flachen Magnetisierungsschleife in amorphen Kernen durch eine Wärmebehandlung**
Heat treating method for obtaining a flat magnetization curve in amorphous cores
Procédé pour obtenir une courbe d'aimantation plate dans des noyaux amorphes par un traitement thermique

(30) Priorität: 05.04.1986 DE 3611527
(43) Veröffentlichungstag der Anmeldung: 14.10.1987
(73) Patentinhaber: Vacuumschmelze GmbH, 63450 Hanau (DE)
(72) Erfinder: Hilzinger, Hans-Reiner, Dr., D-6456 Langenselbold (DE); Herzer, Giselher, Dr., D-6450 Hanau 1 (DE)

(56) Entgegenhaltungen:
- DD-A- 211 422
- GB-A- 2 117 979
- IEEE TRANSACTIONS ON MAGNETICS, Band MAG-17, Nr. 6, November 1981, Seiten 2618-2620, New York, US; M. IMAMURA et al.: "Magnetic properties and relaxation processes of magnetic anisotropy in amorphous magnetic ribbons due to heat treatment"
- IEEE TRANSACTIONS ON MAGNETICS, Band MAG-20, Nr. 5, Part 2, September 1984, Seiten 1415-1416, New York, US; R.V. MAJOR et al:: "Development of amorphous Fe-B based alloys for choke and inductor applications"
- PHYSICAL REVIEW B, Band 23, Nr. 5, 1. März 1981, Seiten 2257-2261, New York, US; H.N. OK et al.: "Origin of the perpendicular anisotropy in amorphous Fe82B12Si6 ribbons"
- Physical Review 3, Vol. 23, Nr. 5, S. 2257-2261

## Beschreibung

Die Erfindung betrifft ein Verfahren zur Erzielung einer flachen Magnetisierungsschleife in Kernen für induktive Bauelemente, die aus amorphen Bändern gewickelt sind und die einer Wärmebehandlung soweit unterhalb der Kristallisationstemperatur ausgesetzt werden, daß vorwiegend an der Bandoberfläche kristalline Ausscheidungen auftreten.

In der Zeitschrift IEEE Transactions on Magnetics, September 1984, Seiten 1415 bis 1416 ist beschrieben, daß man bei einer eisenreichen, amorphen Legierung durch eine fünfstündige Wärmebehandlung bei Temperaturen zwischen 425 und 595°C unterschiedliche Magnetisierungskurven erhält. Je nach Wahl der Temperatur bei der Wärmebehandlung lassen sich Permeabilitäten von µᵣ = 700 bis zu einer vormagnetisierenden Feldstärke von H_{c} = 15 A/cm bzw. eine Permeabilität von µᵣ = 200 bis zu einer vormagnetisierenden Feldstärke von H_{c}=100 A/cm erzielen.

Weiterhin ist es aus einem Aufsatz von 0k und Morrish, Phys. Rev., Band 23 (1981) Seiten 2257 bis 2261 bekannt, Eisen-Nickel-Legierungen mit jeweils 40 % Eisen und Nickel bei einer Temperatur zwischen 375° und 400°C für 10 Stunden einer Wärmebehandlung auszusetzen. Eisenreiche Legierungen mit 65 % bzw. 82 % Eisen werden jeweils 1 Stunde bzw. 20 Minuten wärmebehandelt. Durch diese Wärmebehandlung entstehen kristalline Ausscheidungen vorwiegend an der Oberfläche des Bandes, die eine Volumenreduzierung an der Oberfläche bewirken. Als Folge ergeben sich Druckspannungen im Inneren des Bandes, die wegen der positiven Magnetostriktion der eisenreichen Legierung eine bevorzugte Magnetisierungsrichtung senkrecht zur Bandlängsrichtung im amorphen Kern zur Folge haben. Dies bewirkt, daß die Remanenzmagnetisierung und die Permeabilität durch die Wärmebehandlung verringert werden, so daß derartig wärmebehandelte Kerne für induktive Bauelemente mit Gleichstromvormagnetisierung geeignet sind.

Aus der GB-A-2 117 979 ist ein Verfahren zur Wärmebehandlung von Kernen aus einer amorphen Legierung bekannt, wobei durch die Wärmebehandlung in der Nähe des Kristallisationspunktes die Permeabilität gesenkt werden soll. Hierbei wird eine Wärmebehandlung von 1 h bis maximal 6 h bei einer Temperatur von etwa 430°C vorgeschlagen.

Aus der Veröffentlichung von Imamura und Sasaki in IEEE Transactions on Magnetics, Band MAG-17, Seiten 2618 bis 2620, ist ein Verfahren zur Herstellung von relativ flachen Hystereseschleifen in amorphen Bändern bekannt. Eine Kristallisation der wärmebehandelten Bänder konnte dort nicht festgestellt werden.

Aufgabe der vorliegenden Erfindung ist es, ein Verfahren anzugeben, mit dem man die Eigenschaften der Kerne so einstellen kann, daß bei gleicher Remanenz wie bei bekannten Kernen sich eine besonders niedrige Koerzitivfeldstärke ergibt, so daß sehr kleine Permeabilitätswerte bei noch vertretbarer Koerzitivfeldstärke erreicht werden können.

Diese Aufgabe wird durch ein Verfahren gemäß Anspruch 1 gelöst.

Der Erfindung liegt die Erkenntnis zugrunde, daß die durch eine Wärmebehandlung an der Oberfläche eisenreicher amorpher Bänder entstehenden kristallinen Ausscheidungen bei begrenzter Temperatur langsam ins Innere des Bandes hineinwachsen, so daß durch zeitliche Ausdehnung der Wärmebehandlung eine zunehmende Dicke der kristallinen Oberflächenschicht erreicht werden kann, ohne daß im Bandinneren sich Keime für Kristalle bilden.

Dies wird am Beispiel einer Legierung mit 78 Atom-% Eisen, 9 Atom-% Silizium und 13 Atom-% Bor nachstehend näher erläutert:
Fig. 1 zeigt die Magnetisierungskennlinie mit niedriger Remanenzmagnetisierung und ein Schliffbild durch ein Bandstück, nachdem das Band 16 Stunden bei 420°C gelagert wurde. Die Schicht mit den kristallinen Ausscheidungen ist in dem Schliffbild schwarz zu erkennen. An den Grenzschichten zwischen dem amorphen Kern und den mit kristallinen Ausscheidungen durchsetzten Oberflächenschichten sieht man, daß die Kristalle von den Rändern zur Mitte wachsen. In der Mitte des Bandes tritt so gut wie keine Keimbildung auf. Verlängert man die Wärmebehandlung, so erhält man im Mittel dickere Kristallschichten an der Oberfläche.
Fig. 2 zeigt dazu die Magnetisierungskennlinie und ein Schliffbild der gleichen Legierung wie in Fig. 1. Hier wurde die Wärmebehandlung bei 420°C 64 Stunden lang durchgeführt. Gemessen wurde beim Kern mit dem Band nach Fig. 1 eine relative Permeabilität µᵣ = 796 bei einer Koerzitivfeldstärke von 0,695 A/cm und bei dem Kern mit dem Band nach Fig. 2 eine relative Permeabilität µᵣ = 246 bei einer Koerztivifeldstärke von 3,49 A/cm. Man kann also durch besonders lange Wärmebehandlungszeiten besonders niedrige Permeabilitäten erreichen, ohne daß die Koerzitivfeldstärke zu sehr ansteigt.

Als Vergleich ist in Fig. 3 die Magnetisierungskennlinie und das Schliffbild dargestellt für einen Kern, der 8 Stunden bei 460°C wärmebehandelt wurde. Hier sieht man deutlich die Keimbildung im Inneren des Bandes. Gemessen wurde ebenfalls eine geringe relative Permeabilität µᵣ = 214, während allerdings die Koerzitivfeldstärke H_{c} = 5,25 A/cm doch schon relativ hoch ist.

Fig. 4 zeigt nun die Magnetisierungskennlinie und das Schliffbild bei einer extremen Langzeitbehandlung von 455 Stunden bei 410°C. Hier sieht man im Kern ebenfalls wenig Keimbildung, allerdings wachsen die Kristalle von den Seiten ziemlich weit in die Mitte des Bandes hinein. Als Ergebnis erhält man eine besonders niedrige relative Permeabilität µᵣ = 137. Wegen der doch schon sehr weitgehenden Kristallisation im Bandinneren ist auch hier die Koerzitivfeldstärke mit H_{c} = 5,8 A/cm recht hoch, so daß nach der Lehre der Erfindung bei dieser langen Zeit eine weitere Verringerung der Temperatur vorzunehmen wäre.

Diese Beispiele zeigen, daß man bei Verwendung einer eisenreichen Legierung, die mehr als 60 Atom-% Eisen enthalten sollte, eine hohe Sättigungsinduktion (über 1,2 Tesla) bei einstellbarer relativer Permeabilität und im Verhältnis zur Permeabilität eine niedrige Koerzitivfeldstärke erreichen kann.

## Patentansprüche

1. Verfahren zur Erzielung einer flachen Magnetisierungsschleife mit einer relativen Permeabilität von nicht mehr als 796 und einer Koerzitivfeldstärke unterhalb 5 A/cm in Kernen für induktive Bauelemente, die aus amorphen Bändern aus einer Legierung mit mehr als 60 Atom-% Eisen gewickelt sind, durch eine Langzeitwärmebehandlung von mehr als 10 Stunden, wobei die Temperatur bei der Langzeitwärmebehandlung so niedrig gewählt wird, daß weniger als die Hälfte des Bandquerschnitts kristalline Ausscheidungen aufweist und daß die kristallinen Ausscheidungen vorwiegend an der Bandoberfläche auftreten.

2. Verfahren nach Anspruch 1, **dadurch gekennzeichnet****,** daß zur Erzielung einer relativen Permeabilität unter 500 eine Langzeitwärmebehandlung von mehr als 30 Stunden durchgeführt wird.

## Claims

1. A method of obtaining a flat magnetisation loop with a relative permeability of no more than 796 and a coercivity field strength of less than 5 A/cm in cores for inductive components which are wound from amorphous strips and an alloy containing more than 60 atom % iron, by a long-term thermal treatment of more than 10 hours, where the temperature in the long-term thermal treatment is selected to be sufficiently low that less than half of the cross-section of the strip comprises crystalline deposits, and that the crystalline deposits occur mainly on the surface of the strip.

2. A method as claimed in claim 1, characterised in that in order to obtain a relative permeability of less than 500, a long-term thermal treatment of more than 30 hours is carried out.

## Revendications

1. Procédé pour obtenir une courbe d'aimantation plate avec une perméabilité relative ne dépassant pas 796 et une intensité de champ coercitif intérieure à 5 A/cm dans des noyaux pour éléments de construction inductifs qui sont bobinés à partir de rubans amorphes en alliages qui comptent plus de 60 % d'atomes de fer, grâce à un traitement thermique de longue durée de plus de 10 heures, en choisissant la température lors du traitement thermique de longue durée suffisamment basse pour que moins de la moitié de la section du ruban présente des précipitations cristallines et que les précipitations cristallines aient lieu surtout à la surface du ruban.

2. Procédé selon la revendication 1, caractérisé en ce que pour obtenir une perméabilité relative inférieure à 500, on réalise un traitement thermique de longue durée dépassant 30 heures.
